# EUROPÄISCHE PATENTSCHRIFT

(11) **EP 0 176 920 B1**
(45) Veröffentlichungstag und Bekanntmachung des Hinweises auf die Patenterteilung: **07.02.1990**
(21) Anmeldenummer: 85112061.8
(22) Anmeldetag: 24.09.1985
(51) Int. Cl.: C10L 1/32

(54) **Wässrige Kohledispersionen**
Aqueous coal dispersions
Dispersions aqueuses de charbons

(30) Priorität: 29.09.1984 DE 3435945
(43) Veröffentlichungstag der Anmeldung: 09.04.1986
(73) Patentinhaber: BASF Aktiengesellschaft, 67063 Ludwigshafen (DE)
(72) Erfinder: Oppenlaender, Knut, Dr., D-Ludwigshafen (DE); Stork, Karl, Dr., D-6840 Lampertheim (DE); Hovemann, Friedrich, Dr., D-6832 Hockenheim (DE); Schwartz, Erich, Dr., D-6700 Ludwigshafen (DE)

(56) Entgegenhaltungen:
- EP-A- 0 043 963
- GB-A- 2 112 807

## Beschreibung

Die Erfindung betrifft wäßrige, gegebenenfalls methanolhaltige pumpbare und fließfähige Kohledispersionen mit einem speziellen, ethoxylierten, geradkettigen, gesättigten Fettalkoholgemisch als nichtionischem Dispergiermittel sowie die Verwendung dieser Dispergiermittel in Kohle-Wasser-Dispersionen.

Wäßrige Kohledispersionen haben in neuerer Zeit zunehmend an Bedeutung gewonnen, insbesondere im Hinblick auf ihre günstigen Transportmöglichkeiten, z. B. in Pipelines.

Aus der US-PS-4 358 293 sind wäßrige Kohledispersionen bekannt, die als nichtionische oberflächenaktive Dispergiermittel höhermolekulare Polyalkylenoxide enthalten. U. a. werden Polyalkylenoxide von Alkylphenolen, wie Nonylphenoxypolyethylenoxid mit mehr als hundert Ethylenoxideinheiten, beschrieben.

Die verschiedenen Tenside erweisen sich bei der Anwendung nicht in allen Fällen als besonders gut geeignet, d. h. sie sind nicht für alle Kohlearten anwendbar. Weiterhin sind die bisher verwendeten Dispergiermittel teilweise schwierig zu handhaben, da sie u. U. in Wasser eine sehr langsame Lösungsgeschwindigkeit aufweisen und teilweise konzentrierte wäßrige Lösungen nicht herstellbar sind.

Aus den PCT-Anmeldungen WO 83/04044 und WO 83/04047 gehen in allgemeiner Form ethoxylierte aliphatische Alkohole mit 10 bis 24 C-Atomen und 40 bis 200 Ethylenoxid (EO)-Einheiten für die Herstellung von wäßrigen Kohledispersionen hervor. Dabei sind für die bevorzugten Alkohole mit 10 bis 24 C-Atomen 40 bis 100 EO-Einheiten oder ein Verhältnis von EO-Einheiten zur Zahl der C-Atome von 3,5 bis 6,0, d. h. etwa 150 EO-Einheiten, bevorzugt. Aber auch hier ist die beschriebene Lösung nicht immer für die Praxis ausreichend: nachteilig ist insbesondere die zu hohe Viskosität der damit hergestellten Kohledispersionen.

Aufgabe der Erfindung ist es, neue Dispergiermittel für Kohledispersionen mit unterschiedlichen Kohletypen zur Verfügung zu stellen.

Es wurde gefunden, daß spezielle, ethoxylierte geradkettige, gesättigte primäre Fettalkoholgemische hervorragend als Dispergiermittel für wäßrige Kohledispersionen geeignet sind.

Gegenstand der Erfindung ist die Verwendung von Ethoxylierungsprodukten eines Gemisches von geradkettigen, gesättigten primären Fettalkoholen der Zusammensetzung
0,1 bis 2,0 Gew.-% C₁₂-Alkohol,
3,0 bis 6,0 Gew.-% C₁₄-Alkohol,
20,0 bis 35,0 Gew.-% C₁₆-Alkohol,
55,0 bis 75,0 Gew.-% C₁₈-Alkohol und
0,5 bis 3,0 Gew.-% C₂o-A)kohoi
   mit 180 bis 230 Ethylenoxideinheiten, bezogen auf das mittlere Molekulargewicht der Alkohole, als nichtionische Dispergiermittel in wäßrigen Kohlendispersionen in einer Menge von 0,1 bis 1,5 Gew.-% bezogen auf das Gesamtgewicht der Mischung.

Davon ist das Ethoxylierungsprodukt eines Gemisches von geradkettigen, gesättigten primären Fettalkoholen der Zusammensetzung 0,3 bis 0,7 Gew.% C₁₂-Alkohol, 3,0 bis 5,0 Gew.% C₁₄-Alkohol, 25 bis 35 Gew.% C₁₆-Alkohol, 65 bis 70 Gew.% C₁₈-Alkohol und 0,5 bis 3,0 Gew.% C₂o-Alkohol mit 190 bis 220 Ethylenoxideinheiten bevorzugt.

In überraschender und nicht vorhersehbarer Weise wird durch die erfindungsgemäße Mischung gegenüber den als Einzelverbindungen ethoxylierten gesättigten Fettalkohole eine wesentlich bessere Wirkung im Hinblick auf eine Viskosiätsreduzierung der damit hergestellten Kohledispersionen erreicht. Das gefundene Optimum hat in keiner Weise nahegelegen.

Die erfindungsgemäßen Kohledispersionen enthalten bevorzugt eine flotierte, gemahlene Kohle mit einer zweckmäßigen Korngrößenverteilung von kleiner 300 pm.

Eine beispielhafte und besonders zweckmäßige Verteilung bedeutet 100 % kleiner 300 µm, 80 % kleiner 200 µm und 50 % kleiner 50 pm.

Es ist selbstverständlich, daß Kohle mit einem hohen Aschegehalt in der Regel schwerer dispergiert werden kann als Kohle mit einem niederen Aschegehalt. Hoher Aschegehalt bedeutet ca. 8 bis 12 %, niederer Aschegehalt weniger als 4 % Asche. Der Schwefelgehalt der bevorzugt eingesetzten flotierten Kohle beträgt in der Regel weniger als 1 %.

Die Eigenschaften pumpbar und fließfähig betreffen die Viskosität der Kohledispersion. In der Regel ist eine Dispersion mit 2000 mPa.s gerade noch fließfähig. Für die Praxis, damit mit möglichst geringem Energieaufwand transportiert werden kann, liegen die gewünschten Werte bei 1000 mPa.s und darunter. Der optimal gewünschte Bereich kann mit kleiner 800 mPa.s angegeben werden. Er wird, wie in den Beispielen gezeigt, in den erfindungsgemäßen Kohledispersionen ohne weiteres erreicht.

Wie bereits erwähnt, können 1 bis 60 Gew.% des Wassers durch Methanol ersetzt werden. Der Zusatz von Methanol dient zum Zwecke der Viskositätserniedrigung (Pumpbarkeit) der Kohledispersionen bei Temperaturen unter 0°C (z. B. bis -20°C).

Darüberhinaus enthalten die erfindungsgemäßen Kohledispersionen die dem Fachmann an sich bekannten üblichen Zusätze:
Schaumdämpfer, an sich übliche Schaumdämpfer wie Fettsäurepolyalkoxylate, z. B. Stearylalkoholpropoxylat mit 10 bis 50 Propylenoxideinheiten oder Silikonöle, etc.; als Viskositätsregler lösliche anorganische Salze, z. B. Ammoniumchlorid und -carbonat, sowie Alkali- und Erdalkalichloride und -carbonate, insbesondere des Natriums, Calciums und Magnesiums, wasserlösliche Phosphate und Silicate, wie Natrium-hexametaphosphat oder Natriummetasilikat-9-hydrat; pH-Wert-Regulatoren, da für die praktische Anwendung ein pH-Wert von 8 bis 10 besonders zweckmäßig ist, wie Alkali- und Erdalkalihydroxide, Ammoniak sowie primäre und sekundäre Amine; Stabilisierhilfsmittel mit Schutzkolloid- und/oder Verdickerwirkung, hierfür kommen in Betracht Polyether (z. B. Polyethylenoxid, Copolymere von Polyethylenoxid und Polypropylenoxid), Carboxymethylcellulose, Hydroxyethylcellulose, Polysaccharide (z. B. Alginate), Polyalkohole, Polyacrylate und Copolymere davon; als übliche Zusätze seien auch Biocide genannt.

Die Herstellung der erfindungsgemäß zu verwendenden Dispergiermittel ist an sich bekannt und erfolgt nach beschriebenen Verfahren. Der Grad der Ethoxylierung wird auf das mittlere Molekulargewicht, das sich aus der Hydroxylzahl des Gemisches ergibt, bezogen.

Die Herstellung der erfindungsgemäßen wäßrigen Kohledispersionen erfolgt in üblicher Weise. In der Regel wird eine konzentrierte wäßrige Lösung, die 40 bis 70 Gew.% erfindungsgemäßes Dispergiermittel enthält und die sich im Gegensatz zu manchen Dispergiermitteln des Standes der Technik leicht herstellen läßt, der Wassermenge zugegeben, der unter starkem Rühren die gemahlene Kohle und gegebenenfalls weitere Zusätze zugeführt werden.

### Beispiele

A. Herstellung der erfindungsgemäßen Dispergiermittel Das Alkoholgemisch wird mit 1 Gew.% Kaliumhydroxid versetzt und unter Rühren bei 120 - 130°C portionsweise mit Ethylenoxid umgesetzt, wobei der Druck 10 bar nicht übersteigt. Das zu ethoxylierende Ausgangsmaterial hat folgende Zusammensetzung:

B. Anwendungsbeispiele Zusammensetzung der Kohlen-Wasser-Dispersionen:

Das Dispergiermittel wird in Wasser gelöst und die Kohle unter Rühren unter Zuhilfenahme eines Technikumdissolvers bei ca. 1000 bis 3000 U/min innerhalb von 3 min zugegeben und anschließend bei 6500 U/min 20 min lang dispergiert.

Die Viskosität der Dispersion [mPas] wird mit einem Rotationsviskosimeter bestimmt bei 20°C und einer Schergeschwindigkeit D von 220 s- .

In der Tabelle I bedeutet "nicht meßbar" eine Viskosität größer 20 000. Die Vergleichsbeispiele 1 bis 14 entsprechen der PCT-Anmeldung WO-8-304 044. Sie sind für die praktische Anwendung nicht geeignet. Die erfindungsgemäßen Beispiele 15 bis 18 zeichnen sich durch überlegene Viskositäten aus. Die Beispiele 19 bis 22 belegen, daß eine Optimierung in dem erfindungsgemäßen Bereich vorliegt. Ein niederer oder höherer Ethoxylierungsgrad führt zu höheren Viskositätswerten.

## Patentansprüche

1. Verwendung von Ethoxylierungsprodukten eines Gemisches von geradkettigen, gesättigten primären Fettalkoholen der Zusammensetzung
mit 180 bis 230 Ethylenoxideinheiten, bezogen auf das mittlere Molekulargewicht der Alkohole, als nichtionische Dispergiermittel in wäßrigen Kohledispersionen in einer Menge von 0,1 bis 1,5 Gew.-%, bezogen auf das Gesamtgewicht der Mischung.

2. Verwendung nach Anspruch 1 dadurch gekennzeichnet, daß als nichtionische Dispergiermittel das Ethoxylierungsprodukt eines Gemisches von geradkettigen, gesättigten primären Fettalkoholen der Zusammensetzung 0,3 bis 0,7 Gew.-% C₁₂-Alkohol, 3,0 bis 5,0 Gew.-% C₁₄-Alkohol, 25 bis 35 Gew.-% C₁₆-Alkohol, 65 bis 70 Gew.-% C₁₈-Alkohol und 0,5 bis 3,0 Gew.-% C₂o-Alkohol mit 190 bis 220 Ethylenoxideinheiten, bezogen auf das mittlere Molekulargewicht der Alkohole, eingesetzt wird.

3. Verwendung nach Anspruch 1 oder 2, dadurch gekennzeichnet, daß 0,2 bis 1 Gew.-% des nichtionischen Dispergiermittels, bezogen auf das Gesamtgewicht der Mischung, eingesetzt wird.

## Claims

1. The use of an oxyethylation product of a mixture of straight-chain, saturated primary fatty alcohols which consists of
containing from 180 to 230 ethylene oxide units, based on the mean molecular weight of the alcohols, as a nonionic dispersant in an aqueous carbon dispersion in an amount from 0.1 to 1.5 % by weight, based on the total weight of the mixture.

2. The use as claimed in claim 1, wherein the oxyethylation product of a mixture of straight-chain, saturated primary fatty alcohols which consists of from 0.3 to 0.7 % by weight of a C₁₂-alcohol, from 3.0 to 5.0 % by weight of a C₁₄-alcohol, from 25 to 35 % by weight of a C₁₆-alcohol, from 65 to 70 % by weight of a C₁s-alcohol and from 0.5 to 3.0 % by weight of a C₂o-alcohol, containing from 190 to 220 ethylene oxide units, based on the mean molecular weight of the alcohols, is used as the nonionic dispersant.

3. The use as claimed in claim 1 or 2, wherein from 0.2 to 1 % by weight, based on the total weight of the mixture, of the nonionic dispersant is used.

## Revendications

1. Utilisation de produits d'éthoxylation d'un mélange d'alcools gras primaires saturés linéaires de composition
avec 180 à 230 unités oxyde d'éthylène, par rapport au poids moléculaire moyen des alcools, comme dispersants non ioniques dans des dispersions aqueuses de charbon, à raison de 0,1 à 1,5% en poids par rapport au poids total du mélange.

2. Utilisation selon la revendication 1, caractérisée en ce qu'on utilise comme dispersant non ionique le produit d'éthox- ylation d'un mélange d'alcools gras primaires saturés linéaires contenant 0,3 à 0,7% en poids d'alcool en Ci2, 3,0 à 5,0 % en poids d'alcool en C₁₄, 25 à 35 % en poids d'alcool en C₁₆, 65 à 70 % en poids d'alcool en C₁₈ et 0,5 à 3,0 % en poids d'alcool en C₂₀ avec 190 à 220 unités oxyde d'éthylène, par rapport au poids moléculaire moyen des alcools.

3. Utilisation selon la revendication 1 ou 2, caractérisée en ce qu'on utilise 0,2 à 1 % en poids du dispersant non ionique par rapport au poids total du mélange.
